# EUROPÄISCHE PATENTSCHRIFT

(11) **EP 0 049 531 B1**
(45) Veröffentlichungstag und Bekanntmachung des Hinweises auf die Patenterteilung: **05.06.1985**
(21) Anmeldenummer: 81108035.7
(22) Anmeldetag: 07.10.1981
(51) Int. Cl.: C23C 8/20, C23C 8/22

(54) **Verfahren zum Einsatzhärten metallischer Werkstücke**
Method of case-hardening metallic pieces
Procédé pour la cémentation gazeuse de pièces en acier

(30) Priorität: 08.10.1980 DE 3038082
(43) Veröffentlichungstag der Anmeldung: 14.04.1982
(73) Patentinhaber: Linde Aktiengesellschaft, 65189 Wiesbaden (DE)
(72) Erfinder: Längerich, Karlheinz, D-8952 Marktoberdorf (DE); Conrad, Rüdiger, Dr., D-4019 Monheim (DE); Danzer, Wolfgang, Dr., 06400 Alphaville Barueri Sao Paulo (BR)
(74) Vertreter: Schaefer, Gerhard, Dr.

## Beschreibung

Die Erfindung betrifft ein Verfahren zum Einsatzhärten metallischer Werkstücke, bei dem diese in einem Ofen bei hohen Temperaturen der Einwirkung einer kohlenstoffhaltigen Gasatmosphäre ausgesetzt werden, in der Druckschwankungen erzeugt werden.

Das Einsatzhärten ist ein Verfahren zur Wärmebehandlung von Metallen in Gegenwart eines kohlenstoffhaltigen bzw. stickstoffhaltigen Gasgemisches, bei dem die Randschicht eines metallischen Werkstückes mit Kohlenstoff und gegebenenfalls mit Stickstoff thermochemisch behandelt wird (Aufkohlen bzw. Carbonitrieren). Durch die Wärmebehandlung wird die chemische Zusammensetzung des Werkstückes durch Ein- oder Ausdiffundieren von Kohlenstoff bzw. Stickstoff geändert.

Der Transport des gasförmigen Aufkohlungsmittels zum Werkstück zum Beispiel kann bei schnellaufkohlenden Gasatmosphären der geschwindigkeitsbestimmende Schritt des Aufkohlungsvorganges sein. Besonders bei dichtgepackten Chargen, bei Schüttgut oder bei geometrisch ungünstigen Teilen ist dann ein ausreichend schneller Transport an benachteiligte Werkstückoberflächen nicht mehr gegeben, was zu ungenügender Aufkohlung (z. B. bei Zahnrädern im Zahngrund) bzw. zu Weichfleckigkeit führt.

Bisher versuchte man durch optimale Lüfterkonstruktionen bzw. durch Erhöhung des Gasdurchsatzes diese ungünstigen Aufkohlungsergebnisse zu vermeiden.

Durch die GB-A-527 081 ist ein Verfahren zum Aufkohlen bekannt. Dabei wird außerhalb eines Ofens ein Gasgemisch vorbereitet, auf einen Druck über Umgebungsdruck verdichtet und nachfolgend in den Ofeninnenraum entspannt. Über Undichtigkeiten im Ofen wird der Druckanstieg innerhalb des Ofens abgebaut.

Durch die DE-B-1 041 067 ist ein Verfahren zum Einsatzhärten bekannt, bei dem in der Gasatmosphäre innerhalb eines Ofens Druckschwankungen erzeugt werden. Durch Härtereitechnische Mitteilungen, Vol. 35 (1980) Nr. 5, Seite 230 bis 237, ist die Verwendung eines Behandlungsgases zum Einsatzhärten bekannt, das sich aus kohlenstoff-, stickstoff- und sauerstoffhaltigen Gasen zusammensetzt. Durch Härtereitechnische Mitteilungen, Vol. 35 (1980) Nr. 6, Seiten 284 bis 288 ist es für eine thermochemische Behandlung bekannt, die Zusammensetzung der Ofenatmosphäre über die Messung des Restmethangehaltes oder des Sauerstoffpartialdurcks zu regeln.

Außerdem ist es bekannt, das Kohlungsmittel, beispielsweise Methan, intervallweise der zur Wärmebehandlung dienenden Gasatmosphäre zuzugeben. Bei diesem « Intervallkohlen wird das Kohlungsmittel in zwei oder drei Zeitintervallen zugegeben, die von Pausen unterbrochen sind, in denen kein kohlungsmittel zugeführt wird und die Diffusion des Kohlenstoffs bzw. Stickstoffs in den Randbereich des metallischen Werkstückes stattfindet. Bezögen auf die Zeitspanne der Wärmebehandlung dauern diese Intervalle relativ lang (einige Minuten bis zu ca. 1 Stunde).

Mit den bekannten Maßnahmen läßt sich jedoch nicht sicher ausschließen, daß sich in der Charge Toträume ausbilden, in denen das Kohlungsmittel nur langsam ausgetauscht wird.

Der Erfindung liegt daher die Aufgabe zugrunde, ein Verfahren der eingangs geschilderten Art anzugeben, bei dem durch die Wärmebehandlung eine gleichmäßige Oberflächenqualität aller behandelten metallischen Werkstücke erzielt wird. Diese Aufgabe wird erfindungsgemäß dadurch gelöst, daß die Gasatmosphäre aus wenigstens zwei Komponenten gebildet wird und die Druckschwankungen durch pulsierendes Zugeben von wenigstens zwei Komponenten mit unterschiedlichen Amplituden und Frequenzen der Druckschwankungen der einzelnen Gaskomponenten in den Ofen erzeugt werden.

Erfindungsgemäß wird durch ständige Druckwechsel während des Wärmebehandlungsprozesses der gesamten Gasatmosphäre und somit auch in der Nähe geometrisch ungünstiger Metallteile eine Gasbewegung erzwungen. Aufgrund der Druckwechsel stellt sich in allen Ofenbereichen eine weitgehend homogene Gasatmosphäre ein. Der Transport des Aufkohlungsmittels bzw. des Carbonitrierungsmittels zum Werkstück erfolgt daher an alle Stellen des zu behandelnden Werkstückes gleichmäßig und genügend schnell, so daß das Kohlenstoffpotential während des Aufkohlungsvorganges an allen Stellen der Werkstückoberfläche nahezu den gleichen Wert hat. Eine ungenügende Aufkohlung benachteiligter Werkstückoberflächen bzw. ein zu starkes Aufkohlen begünstigter Werkstückoberflächen wird daher vermieden. Da über alle Oberflächenbereiche eine gleichmäßige Aufkohlung bzw. Carbonitrierung erfolgt, muß eine Rußabscheidung an geometrisch bevorzugten Stellen nicht mehr in Kauf genommen werden, wenn an ungünstigen Stellen eine bestimmte Aufkohlungs- bzw. Aufstickungstiefe erzielt werden soll. Die Randzonenbeschaffenheit der nach dem erfindungsgemäßen Verfahren behandelten Werkstücke verbessert sich demzufolge, da es sich erübrigt, diesen Sauerstoff zur Beseitigung der Rußablagerungen zuzuführen.

Neben einer verbesserten Aufkohlung bewirkt das erfindungsgemäße Verfahren auch eine Verkürzung des gesamten Aufkohlungsprozesses, da ein großes Kohlenstoffpotentialgefälle zwischen Werkstückoberfläche und Werkstückkern erreicht wird und dieses Potentialgefälle zusätzlich als treibende Diffusionskraft wirkt.

Erfindungsgemäß ist es möglich, Amplitude und Frequenz der Druckschwankungen der einzelnen Gaskomponenten unterschiedlich zu wählen. In einer vorteilhaften Ausgestaltung der Erfindung wird das Gasgemisch aus einem inerten Trägergas, einem kohlenstoff- und stickstoffhaltigen Gas und einem sauerstoffhaltigen Gas gebildet. Dabei werden die Druckschwankungen durch pulsierendes Zumischen von zwei Gaskomponenten zur dritten Gaskomponente bzw. durch pulsierendes Vermischen aller Gaskomponenten erzeugt. Beispielsweise können die Druckschwankungen des inerten Trägergases so bemessen sein, daß innerhalb des Ofens eine unter anderem von der Ofengröße abhängige stete Gasbewegung bewirkt wird, während die Druckschwankungen des kohlenstoff- bzw. stickstoffhaltigen Gases primär darauf ausgerichtet werden, den für die Einsatzhärtung erforderlichen Kohlenstoff bzw. Stickstoff in ausreichender Menge bereitzustellen.

In einer Ausgestaltung der Erfindung ist die Periodendauer der Druckschwankungen vorteilhafterweise im Vergleich zur Dauer der Wärmebehandlung kürzer.

Das erfindungsgemäße Verfahren bietet sich insbesondere dann an, wenn die Ofenatmosphäre außerhalb des Ofens aus zwei oder mehreren Komponenten gebildet wird, die einzeln gespeichert und unter Überdruck gemischt und in den Ofen eingegeben werden. Durch einfaches Öffnen und Schließen der jeweiligen Versorgungsleitungen kann jede einzelne Gaskomponente pulsierend den übrigen Komponenten zugemischt werden. Zu diesem Zweck ist nur je ein Absperrorgan erforderlich, das gegebenenfalls automatisch bedient werden kann.

Mit Vorteil wird beim erfindungsgemäßen Verfahren als kohlenstoffhaltiges Gas ein Kohlenwasserstoff mit mehr als einem Kohlenstoffatom eingesetzt. Derartige Kohlenwasserstoffe werden bei den im Ofen herrschenden Temperaturen instabil und zerfallen in mehrere gasförmige Radikale. Wegen des konstanten Ofenvolumens ist mit dem Zerfall einer Druckerhöhung verbunden, die umso höher ist, je mehr Radikale gebildet werden. Dieser Effekt überlagert sich mit den durch die pulsierende Zugabe hervorgerufenen Druckschwankungen und verstärkt diese Schwankungen.

Nach einem Merkmal des erfindungsgemäßen Verfahrens wird die Frequenz der Druckschwankungen in Abhängigkeit vom Methan-, und/oder Wasserstoff- und/oder Rußgehalt der Ofenatmosphäre eingestellt.

Im folgenden sollen anhand einer Skizze zwei Versuche beschrieben werden, deren Ergebnis die Verbesserungen, die durch das erfindungsgemäße Verfahren (Versuch 1) gegenüber dem herkömmlichen Verfahren (Versuch 2) erreicht werden, deutlich aufzeigen.

Bei beiden Versuchen wurden folgende Parameter nicht geändert :

Variiert wurde nur die Art der Propanzugabe :
Bei Versuch 1 :
   Propanzugabe 1 m³ in 2 Stunden pulsierend 15 sec. Propanzugabe (Ofenüberdruck 90 mbar) 60 sec. keine Propanzugabe (Druck 30 mbar)
Bei Versuch 2 :
   Propanzugabe 1 m³ in 2 Stunden gleichmäßig keine Druckschwankungen (Druck 40 mbar)

Die unterschiedliche Aufkohlungswirkung der erfindungsgemäßen und der herkömmlichen Verfahrensweise wird deutlich, wenn man den Härteverlauf von Doppelstirnrädern (Werkstoff 16 MCr5) betrachtet, die in Versuch 1 nach dem erfindungsgemäßen Verfahren bzw. in Versuch 2 nach der herkömmlichen Verfahrensweise einsatzgehärtet wurden. Das Bild zeigt, daß an der Meßstelle M1 die Einhärtetiefe beim Versuch 1 größer ist (Kurve 1) als beim Versuch 2 (Kurve 2).

Die unterschiedliche Aufkohluqgswirkung der beiden Verfahren wird noch deutlicher, wenn man den Härteverlauf an der geometrisch ungünstigen Meßstelle M2 mißt. Der Härteverlauf an der Meßstelle M2 an einem Stirnrad aus Versuch 1 entspricht der Kurve 2, beim Versuch 2 wurde dagegen an der Meßstelle M2 keine Aufhärtung über 416 HV erreicht.

Zusammenfassend läßt sich feststellen, daß mit dem erfindungsgemäßen Verfahren nicht nur eine schnellere, sondern auch eine verbesserte Aufkohlung - insbesondere an geometrisch ungünstigen Stellen - erzielt wird.

## Patentansprüche

1. Verfahren zum Einsatzhärten metallischer Werkstücke, bei dem diese in einem Ofen bei hohen Temperaturen der Einwirkung einer kohlenstoffhaltigen Gasatmosphäre ausgesetzt werden, in der Druckschwankungen erzeugt werden, dadurch gekennzeichnet, daß die Gasatmosphäre aus wenigstens zwei Komponenten gebildet wird und die Druckschwankungen durch pulsierendes Zugeben von wenigstens zwei Komponenten mit unterschiedlichen Amplituden und Frequenzen der Druckschwankungen der einzelnen Gaskomponenten in den Ofen erzeugt werden.

2. Verfahren nach Anspruch 1, dadurch gekennzeichnet, daß die Periodendauern der Druckschwankungen im Vergleich zur Dauer der Wärmebehandlung kürzer sind.

3. Verfahren nach einem der Ansprüche 1 oder 2, dadurch gekennzeichnet, daß das Gasgemisch aus einem inerten Trägergas, einem kohlenstoff- und stickstoffhaltigen Gas und einem sauerstoffhaltigen Gas gebildet wird und die Druckschwankungen durch pulsierendes Zumischen von zwei Gaskomponenten zur dritten Gaskomponente bzw. durch pulsierendes Vermischen aller Gaskomponenten erzeugt werden.

4. Verfahren nach einem der Ansprüche 1 bis 3, dadurch gekennzeichnet, daß das kohlenstoffhaltige Gas ein Kohlenwasserstoff mit wenigstens zwei Kohlenstoffatomen ist.

5. Verfahren nach einem der Ansprüche 1 bis 4, dadurch gekennzeichnet, daß die Frequenz der Druckschwankungen in Abhängigkeit vom Methan- und/oder Wasserstoff- und/oder Rußgehalt der Ofenatmosphäre eingestellt wird.

## Claims

1. A method of case-hardening metallic workpieces, in which the latter are subjected to the act 3n of a carbon-containing gas atmosphere at high temperatures in a furnace, in which gas atmosphere pressure fluctuations are produced, characterised in that the gas atmosphere is formed from at least two components and the pressure fluctuations are produced by the pulsating charging into the furnace of at least two components having different amplitudes and frequencies of pressure fluctuations for the individual gas components.

2. A method as claimed in Claim 1, characterised in that the periodic duration of the pressure fluctuations is short in comparison with the duration of the heat treatment.

3. A method as claimed in one of Claims 1 or 2, characterised in that the gas mixture is formed from an inert carrier gas, a carbon-containing and nitrogen-containing gas, and a gas which contains oxygen, and the pressure fluctuations are produced by the pulsating addition of two gas components to the third gas component, or by mixing all gas components in a pulsating manner, as the case may be.

4. A method as claimed in one of Claims 1 to 3, characterised in that the carbon-containing gas is a hydrocarbon having at least two carbon atoms.

5. A method as claimed in one of Claims 1 to 4, characterised in that the frequency of the pressure fluctuations is adjusted in dependence upon the content of methane and/or hydrogen and/or soot in the furnace atmosphere.

## Revendications

1. Procédé pour la cémentation de pièces métalliques dans lequel celles-ci sont soumises dans un four à température élevée à l'action d'une atmosphère gazeuse contenant du carbone dans laquelle on provoque des variations de pression, caractérisé en ce que l'atmosphère gazeuse est formée d'au moins deux composants et en ce que les variations de pression sont engendrées par l'amenée pulsée dans le four d'au moins deux composants avec des amplitudes et fréquences différentes des variations de la pression des différents composants gazeux.

2. Procédé selon la revendication 1, caractérisé en ce que la période des variations de pression est courte par rapport à la durée du traitement thermique.

3. Procédé selon l'une des revendications 1 ou 2, caractérisé en ce que le mélange gazeux est formé d'un gaz porteur inerte, d'un gaz contenant du carbone et de l'azote et d'un gaz contenant de l'oxygène et en ce qu'on engendre les variations de pression en mélangeant de manière pulsée deux composants gazeux à un troisième composant gazeux, ou par mélange pulsé de tous les composants gazeux.

4. Procédé selon l'une des revendications 1 à 3, caractérisé en ce que le gaz contenant du carbone est un hydrocarbure renfermant au moins deux atomes de carbone.

5. Procédé selon l'une des revendications 1 à 4, caractérisé en ce que la fréquence des variations de pression est ajustée en fonction de la teneur en méthane et/ou hydrogène et/ou suie de l'atmosphère du four.
